# EUROPÄISCHE PATENTSCHRIFT

(11) **EP 2 171 729 B1**
(45) Veröffentlichungstag und Bekanntmachung des Hinweises auf die Patenterteilung: **05.09.2012**
(21) Anmeldenummer: 08784857.8
(22) Anmeldetag: 17.07.2008
(51) Int. Cl.: H01F 3/04, H01F 27/25, H01F 27/26, H01F 41/02

(54) **VERFAHREN ZUR HERSTELLUNG EINES MAGNETKERNS**
METHOD FOR PRODUCTION OF A MAGNET CORE
PROCÉDÉ POUR PRODUIRE UN NOYAU MAGNÉTIQUE

(30) Priorität: 24.07.2007 DE 102007034532
(43) Veröffentlichungstag der Anmeldung: 07.04.2010
(73) Patentinhaber: Vacuumschmelze GmbH & Co. KG, 63450 Hanau (DE)
(72) Erfinder: PETZOLD, Joerg, 63796 Kahl (DE); BRUNNER, Markus, 63856 Bessenbach (DE)
(74) Vertreter: Patentanwälte Westphal, Mussgnug & Partner
(86) Internationale Anmeldenummer: PCT/EP2008/005877
(87) Internationale Veröffentlichungsnummer: WO 2009/012938

(56) Entgegenhaltungen:
- EP-A- 0 509 936
- EP-A- 0 794 541
- JP-A- 3 019 307
- US-A- 4 648 929
- US-A1- 2001 031 837

## Beschreibung

Die Erfindung betrifft ein Verfahren zur Herstellung eines Magnetkerns nach dem Oberbegriff des Patentanspruches 1. Ein solches Verfahren ist beispielsweise aus der EP 0794 541 A bekannt.

Magnetkerne, die aus einem spiralförmig aufgewickelten Metallband gebildet sind, sogenannte Ringbandkerne, kommen beispielsweise in Stromwandlern, Leistungstransformatoren, stromkompensierten Funkentstördrosseln, Anlaufstrombegrenzern, Speicherdrosseln, Einleiterclrosseln, Transduktordrosseln und Summen- oder Differenzstromwandlern für FI-Schutzschalter zum Einsatz.

An sie werden hohe Anforderungen bezüglich der magnetischen Eigenschaften gestellt: Fehlerstromwandler für wechselstromsensitive Fehlerstromschutzschalter beispielsweise müssen eine Sekundärspannung bereitstellen, die zumindest ausreicht, um das Magnetsystem des Auslöserelais, das für die Abschaltung verantwortlich ist, auszulösen. Da eine möglichst platzsparende Auslegung des Stromwandlers angestrebt wird, wird ein Material für den Magnetkern benötigt, das neben einer hohen Induktion bei der typischen Arbeitsfrequenz von 50 Hz vor allem eine möglichst hohe Permeabilitätszahl µᵣ aufweist. Wesentlichen Einfluss auf die Permeabilitätszahl haben die Geometrie des Magnetkerns sowie die werkstoffeigenschaften in Kombination mit der technologischen Veredelung des Materials, beispielsweise durch eine Wärmebehandlung.

Bisher war es zur Erzielung ausreichend hoher Permeabilitätszahlen notwendig, eine möglichst kleine Sättigungsmagnetostriktionskonstante λₛ von |λₛ| < 2ppm oder sogar < 0,3ppm zu erzielen. Darüber hinaus waren geometrisch möglichst perfekte Bänder mit möglichst wenigen Formfehlern eine wichtige Voraussetzung. Eine derartig kleine Sättigungsmagnetostriktionskonstante λₛ lässt sich ohne Weiteres jedoch nur mit wenigen Legierungen erreichen und es ist zudem bei einer industriellen Fertigung nahezu unmöglich, eine exakte Legierungszusammensetzung ohne Verunreinigungen zu erzielen.

Es wäre jedoch möglich, auch mit zahlreichen weiteren Legierungszusammensetzungen hohe Permeabilitätszahlen zu erreichen, wenn der Magnetkern frei von mechanischen Spannungen wäre. Mechanische Spannungen werden beispielsweise beim Wickeln des Kerns aus einem oder mehreren Bändern oder bei seiner späteren Handhabung in den Magnetkern eingebracht. Der Zusammenhang zwischen Spannungsfreiheit des Magnetkerns und hoher Permeabilitätszahl wird beispielsweise in der JP 63-115313 angesprochen. Während Spannungen, die während des Wickelns entstanden sind, in einer anschließenden Wärmebehandlung meist stark reduziert werden können, muss das Einbringen von mechanischen Spannungen durch äußere Einflüsse wie Schläge oder Schütteln möglichst vermieden werden.

Dazu ist es beispielsweise aus der EP 0 509 936 B1 bekannt, einen Magnetkern aus einer Nickeleisenlegierung mittels eines weichelastischen Silikonklebers durch mehrere Klebepunkte mit einem Gehäuse zu verbinden. Dieses Vorgehen lässt sich jedoch nicht auf Magnetkerne aus einer magnetostriktiven Legierung übertragen, da vor dem vollständigen Vernetzen des Silikonklebers dieser aufgrund von Kapillarkräften und des Eigengewichts des Magnetkerns zwischen die Bandlagen des Magnetkerns kriecht. Formfehler in amorphen und nanokristallinen Bändern begünstigen das Eindringen des Klebers noch. Beim Aushärten kommt es dann zu Zugspannungen an den benetzten Bandlagen und somit zu einer Verschlechterung der magnetischen Eigenschaften des Kerns. Da die Stärke des Eindringens des Silikonklebers zwischen die Bandlagen stark von zufällig auftretenden Formfehlern des Bandes abhängt, lässt sich dieser Effekt zudem schwer vorhersagen und führt zu einer starken Streuung der Permeabilitätswerte.

Aufgabe der vorliegenden Erfindung ist es daher, ein Verfahren zur Herstellung eines Magnetkerns anzugeben, wobei der Magnetkern von außen eingebrachte mechanische Spannungen wirksam geschützt ist und somit dauerhaft gute magnetische Eigenschaften aufweist.

Beispielsweise kann ein solcher Magnetkern aus einem spiralförmig aufgewickelten, weichmagnetischen Band mit einer Oberseite.und einer Unterseite hergestellt sein, wobei die Oberseite und die Unterseite von Seitenflächen des weichmagnetischen Bandes gebildet sind. Der Magnetkern kann in einem Schutzgehäuse fixiert werden und zur Fixierung des Magnetkerns kann ein Haftklebstoff zwischen der Unterseite des Magnetkerns und einer Gehäuseinnenwand vorgesehen werden.

Es sollte insbesondere bei Magnetkernen aus rascherstarrten Legierungen eine kraftschlüssige Verbindung zwischen dem Schutzgehäuse und dem Magnetkern vermieden werden, da diese Bandlagen eine geringe Eigenstabilität aufweisen, so dass durch Volumenschrumpfung des Klebstoffes verursachte Zugkräfte zwangsläufig mechanische Spannungen in den Magnetkern einbringen. Es sollte daher eine Durchtränkung des Magnetkerns mit dem Klebstoff verhindert werden. Eine kraftschlüssige Verbindung zwischen Magnetkern und schutzgehäuse hätte zur Folge, dass sich Unterschiede in der Wärmeausdehnung zwischen dem Material des Magnetkerns und dem des Gehäuses unmittelbar durch mechanische Verspannungen bemerkbar machen würden. Wegen der grundlegenden Beziehung ${μ}_{r} ∝ \frac{1}{{λ}_{s} ⋅ σ}$
zwischen der Permeabilitätszahl µᵣ, der Sättigungsmagnetostriktionskonstante λₛ und der mechanischen Spannung o führen solche Verspannungen bei nicht ausreichend kleiner Sättigungsmagnetostriktionskonstante zu zu geringen und außerdem stark streuenden Permeabilitätszahlen.

Durch den Einsatz eines Haftklebers, der nach der Trocknung eine dauerklebrige Oberfläche aufweist, kann jedoch eine Fixierung des Magnetkerns in dem Schutzgehäuse erreicht werden, die gleichzeitig elastisch genug ist um Spannungen auszugleichen. Zudem kann bei einem Haftkleber das Eindringen vom Klebstoff zwischen die Bandlagen auf ein Minimum reduziert werden, wobei die Anbindung des Magnetkerns an das Gehäuse fast ausschließlich über die Haftung des Klebers an den Seitenflächen der einzelnen Bandlagen erfolgt. Geeignete Haftkleber sind beispielsweise weichelastische, thermoplastische Haftklebemassen.

Beispielsweise weist der Haftklebstoff ein Acrylatpolymer auf. Gegenüber anderen prinzipiell geeigneten Haftklebemassen wie beispielsweise auf Basis von Kautschuk, Polyvinylester, Polybutadien oder Polyurethan haben solche auf der Basis von Acrylatpolymeren den Vorteil, dass sie die Formulierung besonders beständiger Klebemassen erlauben.

Beispielsweise weist der Haftklebstoff eine Reißdehnung ε_{R} auf mit ε_{R} > 250 %, bevorzugt > 450 %, weiter bevorzugt > 600 %. Ein solcher Haftkleber ist ausreichend elastisch, um eine unerwünschte Kraftübertragung zwischen dem Gehäuse und dem darin fixierten Magnetkern zu verhindern. Ferner weist der Haftklebstoff vorteilhaft eine Glasübergangstemperatur T_{g} auf mit T_{G} < 0°C; besser T_{G} < -20°C; besser T_{G} < -30°C und eine Schmelztemperatur Tₓ mit Tₛ > 180 °C.

Die Eindringtiefe t des Haftklebstoff zwischen die Bandlagen des Magnetkerns beträgt beispielsweise t < 2 mm, bevorzugt t < 0,5 mm und noch weiter bevorzugt t < 0,01 mm.

Typischerweise weist der fertige Magnetkern, also der Magnetkern nach Abschluss der Wärmebehandlung, ein nanokristallines weichmagnetisches Band auf. Es sind jedoch je nach Einsatzzweck des Magnetkerns auch amorphe oder kristalline Bänder denkbar.

Für den erfindungsgemäßen Magnetkern sind verschiedene Legierungszusammensetzungen denkbar. Da ein Verschwinden der Sättigungsmagnetostriktionakonstante nicht gefordert wird, können gängige Eisenbasislegierungen Verwendung finden, und auch Restverunreinigungen, die sich im allgemeinen nicht vollständig vermeiden lassen, sind tolerierbar, ohne dass es zu unerwünschten Beeinflussungen der magnetischen Eigenschaften kommt.

Beispielsweise weist das weichmagnetische Band neben handelsüblichen Verunreinigungen der Rohstoffe oder der Schmelze im Wesentlichen die Legierungszusammensetzung

FeₐCo_{b}CuₒSidBₑM_{f}X_{g}

auf, worin M zumindest eines der Elemente v, Nb, Ta, Ti, Mo, W, Zr und Hf und X zumindest eines der Elemente P, Ge und C ist, a, b, c, d, e und f in Atomprozent angegeben sind und 0 ≤ b ≤ 45; 0,5 ≤ c ≤ 2; 6, 5 ≤ d ≤ 18; 5 ≤ e ≤ 14; 1 ≤ f ≤ 6; d + e > 16; g < S und a + b + c + d + e + f + g = 100 gilt. Dabei kann Kobalt ganz oder teilweise durch Nickel ersetzt sein.

Beispielsweise weist der Magnetkern eine Sättigungsmagnetostriktionskonstante λₛ von λₛ < 15 ppm auf.

Das Verhältnis von Remanenzinduktion zu Sättigungsinduktion B_{R}/B_{S} des Magnetkerns beträgt vorteilhafterweise B_{R}/B_{S} > 45% und die Maximalpermeabilität µₘₐₓ > 250.000, beispielsweise nach einer magnetfeldfreien Wärmebehandlung zur Nanokristallisation. Alternativ weist der Magnetkern zum Beispiel ein Verhältnis von Remanenzinduktion zu Sättigungsinduktion B_{R}/B_{S} von B_{R}/B_{S} > 50% und eine Maximalpermeabilität µₘₐₓ von µₘₐₓ > 150. 000 auf. Diese Eigenschaften können beispielsweise durch eine Längsfeldbehandlung im Anschluss an eine Wärmebehandlung zur Nanokristallisation erreicht werden. In einer weiteren alternativen Ausführungsform gilt B_{R}/B_{S} > 2% und µₘₐₓ > 5.000. Diese Eigenschaften können beispielsweise durch eine Querfeldbehandlung im Anschluss an eine Wärmebehandlung zur Nanokristallisation erreicht werden.

Ein erfindungsgemäßes Verfahren zur Herstellung eines Magnetkerns weist die folgenden Schritte auf: Zunächst wird ein aus einem weichmagnetischen Band gewickelter Magnetkern mit einer Oberseite und einer Unterseite bereitgestellt, wobei die Oberseite und die Unterseite von Seitenflächen des weichmagnetischen Bandes gebildet sind. Ferner wird ein Schutzgehäuse zur Aufnahme des Magnetkerns bereitgestellt. Auf eine Gehäuseinnenwand wird ein Haftklebstoff aufgebracht, wobei der Haftklebstoff an seiner Oberfläche einen Film ausbildet. Nach Ausbilden des Films wird der Magnetkern in das Schutzgehäuse eingesetzt, wobei die Unterseite des Magnetkerns mit dem Haftklebstoff in Kontakt gebracht wird und an diesem haftet.

In einer vorteilhaften Ausführungsform wird der Haftklebstoff als wässrige Dispersion auf die Gehäuseinnenwand aufgebracht. In einer alternativen Ausführungsform wird der Haftklebstoff als organische Lösung aufgebracht. Die Verwendung einer wässrigen Dispersion hat den Vorteil, dass an der Oberfläche Filmbildung einsetzt, während die Trocknung in tieferen Schichten der Klebemasse zeitlich verzögert durch Diffusion des in der Dispersion enthaltenen Wassers durch den bereits gebildeten Film erfolgt.

Vorteilhafterweise hat der Haftklebstoff beim Einsetzen des Magnetkerns in das Schutzgehäuse unter dem Film an seiner Oberfläche noch nicht abgebunden. Dadurch ist, insbesondere wenn der Haftkleber beim Einsetzen des Magnetkerns in das Schutzgehäuse eine Viskosität v mit v < 20 Pa·s aufweist, sichergestellt, dass der Film an der Oberfläche einerseits stark genug ist, um ein Aufreißen des Films unter Eindringen von Klebstoff zwischen die Bandlagen zu verhindern, während andererseits die verbleibende, noch dünnflüssige Dispersionsmenge eine Deformation des Klebstofftropfens unter dem Eigengewicht des Magnetkerns und ein verspannungsfreies Einsinken des Magnetkerns in die Klebemasse ermöglicht.

Nach dem Aufbringen wird der Haftkleber vorteilhafterweise einer Trocknung durch Warmluft oder Infrarot oder andere wärmebildende Strahlung unterzogen, wobei die Filmbildung an der Klebstoffoberfläche einsetzt.

In einer vorteilhaften Ausführungsform weist der Haftkleber beim Einsetzen des Magnetkerns in das Schutzgehäuse einen Feststoffgehalt von mehr als 30 Gewichtsprozent und eine Mindestfilmbildungstemperatur T_{F} mit T_{F} < 0 °C auf.

Der Magnetkern wird vor dem Einsetzen in das Schutzgehäuse typischerweise einer Wärmebehandlung unterzogen. Durch eine solche Wärmebehandlung können einerseits mechanische Spannungen, die aus dem Wickeln des Magnetkerns resultieren, abgebaut werden. Andererseits kann in dem ursprünglich amorphen Band ein nanokristallines oder kristallines Gefüge eingestellt werden. Die Wärmebehandlung wird vorteilhafterweise bei einer Temperatur T mit 505 °C ≤ T ≤ 600 °C durchgeführt. Zur Einstellung eines nanokristallinen Gefüges sind jedoch auch etwas niedrigere Temperaturen von beispielsweise 480 °C möglich. In einer Ausführungsform wird die Wärmebehandlung feldfrei in Abwesenheit eines Magnetfelds durchgeführt. Zur Einstellung gewünschter magnetischer Eigenschaften kann der Magnetkern jedoch während der Wärmebehandlung auch einem Magnetfeld bestimmter Richtung (z.B. Quer- oder Längsfeld) und Stärke ausgesetzt werden.

Der erfindungsgemäße Magnetkern ist besonders geeignet für den Einsatz in einem Fehlerstromschutzschalter, da er aufgrund seiner hohen Permeabilitätszahl eine ausreichend hohe Sekundärspannung bereitstellt, die ausreicht, um das Magnetsystem des Auslöserelais, das für die Abschaltung verantwortlich ist, auszulösen. Auch Anwendungen, z. B. als Stromwandler, Übertrager oder Drosseln mit unterschiedlichen Hysteresekurven sind denkbar.

Ausführungsbeispiele der Erfindung werden im folgenden anhand der beigefügten Figuren näher erläutert. Es zeigen
- Figur 1: schematisch ein Ausführungsbeispiel des erfindungsgemäßen Magnetkerns;
- Figur 2: anhand eines Diagramms den Einfluss einer unzureichenden mechanischen Stabilisierung bei Magnetkernen mit nichtverschwindender Magnetostriktion;
- Figur 3: anhand eines Diagramms den Einfluss einer Fixierung des Magnetkerns mit einem Silikonkautschukkleber;
- Figur 4: anhand eines Diagramms den Einfluss einer Fixierung des erfindungsgemäßen Magnetkerns mit einem Acrylathaftkleber und
- Figur 5: anhand eines Diagramms den Einfluss einer mechanischen Stabilisierung des erfindungsgemäßen Magnetkerns.

Der Magnetkern 1 gemäß Figur 1 ist als Ringbandkern ausgeführt und aus einem weichmagnetischen Band gewickelt. Er weist eine Anzahl von Bandlagen 2 auf, die voneinander durch Zwischenräume 3 getrennt sind. Die Stirnseiten 14 und 15 der Bandlagen 2 bilden eine Oberseite 4 und eine Unterseite 5 des Magnetkerns 1.

Der Magnetkern 1 ist in ein Schutzgehäuse 6 eingebettet, das in der gezeigten Ausführungsform aus einem inneren Schutztrog 7, der über den Magnetkern 1 gestülpt wird, und einer den Schutztrog 7 aufnehmenden oberen Schale 9 und unteren Schale 8 besteht. Der Magnetkern 1 ist durch das Schutzgehäuse vor Einflüssen von außen, die mechanische Verspannungen in die Bandlagen 2 einbringen könnten, geschützt. Die obere Schale 9 kann auch als flacher Deckel ausgeführt sein.

Der Magnetkern 1 ist in dem Schutzgehäuse 6 mit Hilfe einer Schicht eines Haftklebstoffes 11 fixiert. Der Haftklebstoff 11 ist auf einer Gehäuseinnenwand 10 angeordnet und weist eine dauerklebrige Oberfläche 12 auf, mit denen die Stirnseiten 15 der Bandlagen 2 an der Unterseite 5 des Magnetkerns in adhäsivem Kontakt stehen. Der Haftklebstoff 11 dringt jedoch nicht oder nur sehr geringfügig in den unteren Bereich 13 der Zwischenräume 3 ein. Er ist zudem elastisch genug, so dass die Übertragung von durch den Haftklebstoff 11 verursachte Zugspannungen auf die Bandlagen 2 sicher verhindert wird.

In der gezeigten Ausführungsform ist lediglich die Unterseite 5 des Magnetkerns 1 durch eine einzige Klebstoffschicht an einer Gehäuseinnenwand 10 fixiert. Es ist jedoch auch möglich, beispielsweise die Seitenflächen 16 und/oder die Oberseite 4 des Magnetkerns 1 durch eine Haftklebeschicht an dem Schutzgehäuse 6 zu fixieren.

Wie sich herausgestellt hat, ist bei der dargestellten Art der Fixierung eine Klebstoffmenge von 2 Tropfen mit einem mittleren Durchmesser von etwa 1,5 bis 3 mm mit einer vom Feststoffgehalt des Klebers abhängigen Masse der Tropfen von mindestens 0,05 bis 0,3 g ausreichend. Bei typischen Magnetkernen lässt sich damit ein Klebepunkt erzeugen, der nicht, wie in Figur 1 dargestellt, die gesamte Unterseite 5 des Magnetkerns 1 bedeckt. Der Klebepunkt hat dann eine Fläche von mindestens 15 mm² und es lassen sich Klebefestigkeiten von mehr als 0,3 N/mm² erzielen, was für typische Massen des Magnetkerns von etwa 10 bis 30 g ausreichend ist.

Zu fixierende Magnetkerne aus einer nanokristallinen Legierung der Zusammensetzung Fe_{Rest}Co_{0,11}Ni_{0,05}Cu_{0,97}Nb₂,₆₃Si_{13,1}B_{7.8}C_{0,18} mit Abmessungen von 18,5 mm x 13,5 mm x 12 mm wurden einer Wärmebehandlung im Durchlaufofen für eine Stunde bei 538 °C unter Wasserstoffatmosphäre unterzogen und anschließend wie in Figur 1 dargestellt in ein Schutzgehäuse eingebettet. Sie wiesen eine Sättigungsmagnetostriktion λₛ von 4,3 ppm auf.

Die Figuren 2 bis 5 zeigen die durch die Fixierung erreichte Verbesserung der magnetischen Eigenschaften des erfindungsgemäßen Magnetkerns.

Figur 2 zeigt anhand eines Diagramms den Einfluss einer unzureichenden mechanischen Stabilisierung bei Magnetkernen mit nichtverschwindender Magnetostriktion gemäß dem Stand der Technik. Dazu wurden hochpermeable Magnetkerne aus rascherstarrten nanokristallinen Legierungen mit nicht verschwindender Magnetostriktion zwischen zwei Stanzscheiben aus einem sehr weichen, offenporigen Schaumstoff wie Polyurethanschaum in einem Kunststoffgehäuse gelagert. Die so geschützten Magnetkerne wurden aus einer Höhe von etwa 10 cm auf eine harte Unterlage fallengelassen. Nach dem Fall wurden die magnetischen Kenngrößen der Magnetkerne wie z.B. ihre Permeabilitätszahl bei einer vorgegebenen Feldstärke wie beispielsweise in R.Boll: "Weichmagnetische Werkstoffe", 4. Auflage, S. 140 ff. beschrieben bestimmt. Im Anschluss an die Messung wurde jeder Magnetkern gewendet und mit seiner gegenüberliegenden Stirnseite aus einer Höhe von ca. 10 cm auf die harte Unterlage fallengelassen. Seine magnetischen Kenngrößen wurden erneut bestimmt und dieser Falltest mehrere Male wiederholt.

In Figur 2 sind als Ergebnis dieses Falltests die gemessenen Permeabilitätszahlen über der Anzahl der Fallvorgänge aufgetragen. Wie in Figur 2 erkennbar ist, verändern sich die Permeabilitätszahlen der Magnetkerne mit den Fallvorgängen in nicht vorhersagbarer Weise. Dies ist dadurch zu erklären, dass es beim Fallen bzw. Aufschlagen des eingebetteten Magnetkerns durch die unzureichende Stabilisierung durch die Schaumstoffstanzscheiben zu einer axialen Verschiebung einzelner Bandlagen oder Bandlagenpakete kommt. Diese mechanische Deformation des Magnetkerns entlang seiner Längsachse verändert den mechanischen Spannungszustand der einzelnen Bandlagen und führt zu den beobachteten Änderungen in der Permeabilitätszahl.

Figur 3 zeigt anhand eines Diagramms den Einfluss einer Fixierung des Magnetkerns mit einem Silikonkautschukkleber gemäß dem Stand der Technik. Dazu wurden hochpermeable Magnetkerne nach dem in der EP 0 509 936 B1 beschriebenen Verfahren mittels eines weichelastischen Silikonklebers durch mehrere Klebepunkte mit dem Kunststoffgehäuse verbunden. Wie in Figur 3 erkennbar kommt es durch den Kleber zu einer Verschlechterung der magnetischen Eigenschaften der Magnetkerne, insbesondere zu einer Verringerung der Permeabilitätszahl.

Dazu ist in dem Diagramm gemäß Figur 3 die bei 50 Hz bestimmte Permeabilitätszahl der Magnetkerne im frisch eingeklebten Zustand (erste Messwerte mit Kernnummern bis 10) und im fertig ausgehärteten Zustand des Klebers (anschließende Kernnummern) aufgetragen.

Die Ursache für die unerwünschte Verringerung der Permeabilitätszahl liegt vermutlich darin, dass die verwendeten Klebemassen im nicht vernetzten Zustand typische Viskositäten zwischen 2 Pa·s und 200 Pa·s aufweisen und die Zeit bis zum Beginn der Aushärtung des Klebers durch Feuchtigkeitsaufnahme zwischen 30 und 120 Minuten liegt. Während dieser Zeit kommt es nach dem Einsetzen des Magnetkerns in die Klebetropfen zu einem Eindringen von Klebemasse zwischen einzelne Bandlagen des Magnetkerns, zum einen als Folge von Kapillarkräften, zum anderen durch ein Einsinken des Magnetkerns unter seinem Eigengewicht. Während der anschließenden Aushärtung der Klebemasse kommt es zu einer Volumenreduktion der Klebemasse und damit zu Zugspannungen an den mit der Klebemasse benetzten Bandlagen. Wäre der Kern erst nach Aushärtung der Klebmasse eingesetzt worden, hätte es keine Klebehaftung mehr gegeben.

Die Magnetkerne gemäß Figur 3 wiesen verhältnismäßig hohe Bandfüllfaktoren von 83,4% und somit geringe Formfehler und eine verhältnismäßig geringe Sättigungsmagnetostriktion λₛ von 2,2 ppm auf. Trotzdem betrug die Verringerung der Permeabilitätszahl etwa 50%. Eine derartige Beeinflussung durch den Kleber ist einerseits unerwünscht groß und andererseits, wie ebenfalls in Figur 3 erkennbar, in ihrer konkreten Höhe nicht kalkulierbar.

Figur 4 zeigt anhand eines Diagramms den Einfluss einer Fixierung des erfindungsgemäßen Magnetkerns mit einem Acrylathaftkleber. Dazu wurden wie bei dem zu Figur 3 beschrieben Test hochpermeable Magnetkerne gemäß einer Ausführungsform der Erfindung mit einem Acrylathaftkleber in ein Kunststoffgehäuse eingeklebt, wobei eine wässrige Reinacrylatdispersion verwendet wurde.

Die zu fixierenden Kerne aus einer nanokristallinen Legierung der Zusammensetzung Fe_{Rest}Co_{0,11}Ni_{0,05}Cu_{0,97}Nb_{2,63}Si_{13,1}B_{7,8}C_{0,18} mit den Abmessungen 18,5 mm x 13,5 mm x 12 mm wurden einer Wärmebehandlung im Durchlaufofen bei 538 °C für eine Stunde unter Wasserstoffatmosphäre ausgesetzt und anschließend, wie in Figur 1 dargestellt, in ein Kunststoffgehäuse eingebettet. Obwohl die Sättigungsmagnetostriktion λₛ mit 4,3 ppm nicht besonders gering war, war die irreversible Verschlechterung zwischen den nicht fixierten Kernen (Kernnummern 1 bis 64) und den fixierten Kernen (Kernnummern 65 bis 130) aufgrund mechanischer Spannungen mit etwa 12% deutlich geringer als bei Magnetkernen des Stands der Technik. Ein an denselben Kernen durchgeführter Rütteltest mit einer Frequenz von 50 Hz, einer Amplitude von 1 mm und einer Dauer von einer Minute führte ebenfalls zu keinen nennenswerten Veränderungen der Kenngrößen wie der Permeabilitätszahl der Magnetkerne (Kernnummern ab 131).

Auch der in Verbindung mit Figur 2 beschriebene Falltest bewirkte, wie in Figur 5 dargestellt, nur eine vernachlässigbare Änderung der Permeabilitätszahl der Magnetkerne.

### Bezugszeichenliste

- 1: Magnetkern
- 2: Bandlage
- 3: Zwischenraum
- 4: Oberseite
- 5: Unterseite
- 6: Schutzgehäuse
- 7: Schutztrog
- 8: untere Schale
- 9: obere Schale
- 10: Gehäuseinnenwand
- 11: Haftklebstoff
- 12: Oberfläche des Haftklebstoffs
- 13: unterer Bereich
- 14: Stirnseiten
- 15: Stirnseiten
- 16: Seitenfläche

## Patentansprüche

1. Verfahren zur Herstellung eines Magnetkerns (1), das die folgenden Schritte aufweist:
- Bereitstellen eines aus einem weichmagnetischen Band gewickelten Magnetkerns (1) mit einer Oberseite (4) und einer Unterseite (5), wobei die Oberseite (4) und die Unterseite (5) von Seitenflächen (16) des weichmagnetischen Bandes gebildet sind;
- Bereitstellen eines Schutzgehäuses (6) zur Aufnahme des Magnetkerns (1) ;
- Aufbringen eines Klebemittels auf eine Gehäuseinnenwand (10);
- Einsetzen des Magnetkerns (1) in das Schutzgehäuse (6), wobei die Unterseite (5) des Magnetkerns (1) mit dem Klebemittel in Kontakt gebracht wird und an diesem haftet, **dadurch gekennzeichnet, dass**
- das Klebemittel ein Haftklebstoff (11) ist und
- der Haftklebstoff (11) an seiner Oberfläche (12) einen Film ausbildet.

2. Verfahren nach Anspruch 1,
wobei als Haftklebstoff (11) ein Acrylatpolymer verwendet wird.

3. Verfahren nach Anspruch 1 oder 2,
wobei der Haftklebstoff (11) als wässrige Dispersion oder als organische Lösung auf die Gehäuseinnenwand (10) aufgebracht wird.

4. Verfahren nach einem der Ansprüche 1 bis 3,
wobei der Haftkleber (11) beim Einsetzen des Magnetkerns (1) in das Schutzgehäuse (6) eine Viskosität v mit v < 20 Pa·s aufweist.

5. Verfahren nach einem der Ansprüche 1 bis 4,
wobei der Haftkleber (11) beim Einsetzen des Magnetkerns (1) in das Schutzgehäuse (6) einen Feststoffgehalt von mehr als 30 Gewichtsprozent aufweist.

6. Verfahren nach einem der Ansprüche 1 bis 5,
**dadurch gekennzeichnet, dass**
der Haftkleber (11) eine Mindestfilmbildungstemperatur T_{F} aufweist mit T_{F} < 0 °C.

7. Verfahren nach einem der Ansprüche 1 bis 6,
wobei der Haftklebstoff (11) eine Reißdehnung ε_{R} aufweist mit ε_{R} > 600 %.

8. Verfahren nach einem der Ansprüche 1 bis 7,
wobei der Haftklebstoff (11) eine Glasübergangstemperatur T_{g} aufweist mit T_{g} < -30 °C.

9. Verfahren nach einem der Ansprüche 1 bis 7,
wobei der Haftklebstoff (11) eine Schmelztemperatur Tₛ aufweist mit Tₛ > 180 °C.

10. Verfahren nach einem der Ansprüche 1 bis 9,
wobei der Haftklebstoff (11) zwischen Bandlagen (2) des Magnetkerns (1) bis zu einer Eindringtiefe t von t < 2 mm, von t < 0,5 mm oder von t < 0,01 mm eindringt.

11. Verfahren nach einem der Ansprüche 1 bis 10,
wobei der Haftklebstoff (11) nach dem Aufbringen auf die Gehäuseinnenwand (10) einer Warmlufttrocknung oder einer Infrarottrocknung unterzogen wird.

12. Verfahren nach einem der Ansprüche 1 bis 11,
wobei der Haftklebstoff (11) beim Einsetzen des Magnetkerns (1) in das Schutzgehäuse (6) unter dem Film an seiner Oberfläche (12) noch nicht abgebunden hat.

13. Verfahren nach einem der Ansprüche 1 bis 12,
wobei der Magnetkern (1) vor dem Einsetzen in das Schutzgehäuse (6) einer Wärmebehandlung unterzogen wird, wobei die Wärmebehandlung vorzugsweise feldfrei in Abwesenheit eines Magnetfelds durchgeführt wird..

14. Verfahren nach Anspruch 13,
wobei die Wärmebehandlung bei einer Temperatur T mit 505 °C ≤ T ≤ 600 °C durchgeführt wird.

15. Verfahren nach Anspruch 14, wobei die Wärmebehandlung ganz oder zeitweise in einem Magnetfeld durchgeführt wird.

## Claims

1. A method of producing a magnetic core (1), which includes the following steps:
- providing a magnetic core (1) wound from a soft magnetic strip with an upper side (4) and a lower side (5), wherein the upper side (4) and the lower side (5) are defined by side surfaces (16) of the soft magnetic strip;
- providing a protective housing (6) for accommodating the magnetic core (1);
- applying an adhesive to an inner wall (10) of the housing;
- inserting the magnetic core (1) into the protective housing (6), whereby the lower side (5) of the magnetic core (1) is brought into contact with the adhesive and adheres to it, **characterised in that**
- the adhesive is a pressure sensitive adhesive (11) and
- the pressure sensitive adhesive (11) forms a film on its surface (12).

2. A method as claimed in claim 1, wherein an acrylate polymer is used as the pressure sensitive adhesive (11).

3. A method as claimed in claim 1 or 2, wherein the pressure sensitive adhesive (11) is applied in the form of an aqueous dispersion or organic solution to the inner wall (10) of the housing.

4. A method as claimed in one of claims 1 to 3, wherein the pressure sensitive adhesive (11) has a viscosity v where u < 20 Pa·s on insertion of the magnetic core (1) into the protective housing (6).

5. A method as claimed in one of claims 1 to 4, wherein the pressure sensitive adhesive (11) has a solid material content of more than 30 percent by weight on insertion of the magnetic core (1) into the protective housing (6).

6. A method as claimed in one of claims 1 to 5, **characterised in that** the pressure sensitive adhesive (11) has a minimum film formation temperature T_{F} where T_{F} < 0°C.

7. A method as claimed in one of claims 1 to 6, wherein the pressure sensitive adhesive 11 has an elongation to rupture ε_{R} where ε_{R} > 600%.

8. A method is claimed in one of claims 1 to 7, wherein the pressure sensitive adhesive (11) has a glass transition temperature Tg where Tg < -30°C.

9. A method as claimed in one of claims 1 to 7, wherein the pressure sensitive adhesive (11) has a melting temperature Tₛ where Tₛ > 180°C.

10. A method as claimed in one of claims 1 to 9, wherein the pressure sensitive adhesive (11) penetrates between strip layers (2) of the magnetic core (1) to a penetration depth t of t < 2mm, of t < 0.5mm or of t < 0.01mm.

11. A method as claimed in one of claims 1 to 10, wherein the pressure sensitive adhesive (11) is subjected to warm air drying or infrared drying after application to the inner wall (10) of the housing.

12. A method as claimed in one of claims 1 to 11, wherein the pressure sensitive adhesive (11) has not yet set beneath the film on its surface (12) on insertion of the magnetic core (1) into the protective housing (6).

13. A method as claimed in one of claims 1 to 12, wherein the magnetic core (1) is subjected to a heat treatment before being inserted into the protective housing (6), wherein the heat treatment is conducted in a preferably field-free manner in the absence of a magnetic field.

14. A method as claimed in claim 13, wherein the heat treatment is performed at a temperature T where 505°C ≤ T ≤ 600 °C.

15. A method as claimed in claim 14, wherein the heat treatment is performed wholly or intermittently in a magnetic field.

## Revendications

1. Procédé d'obtention d'un noyau magnétique (1) comportant les étapes consistant à :
- se procurer un noyau magnétique (1) obtenu par enroulement d'une bande magnétique douce ayant une face supérieure (4) et une face inférieure (5), cette face supérieure (4) et cette face inférieure (5) étant formées par les surfaces latérales (16) de la bande magnétique douce,
- se procurer un boitier de protection (6) destiné à recevoir le noyau magnétique (1),
- appliquer un adhésif sur la paroi interne (10) du boitier,
- insérer le noyau magnétique (1) dans le boitier de protection (6), la face inférieure (5) du noyau magnétique (1) étant mise en contact avec l'adhésif et adhérant sur celui-ci,
**caractérisé en ce que**
l'adhésif est une masse auto-adhésive (11), et
la masse auto-adhésive (11) forme un film sur sa surface (12).

2. Procédé conforme à la revendication 1,
selon lequel
on utilise un polymère acrylique en tant que masse auto-adhésive (11).

3. Procédé conforme à la revendication 1 ou 2, selon lequel on applique la masse auto-adhésive (11) sur la paroi interne du boitier (10) sous la forme d'une dispersion aqueuse ou d'une solution organique.

4. Procédé conforme à l'une des revendications 1 à 3, selon lequel la masse auto-adhésive (11) présente une viscosité u lors de l'insertion du noyau magnétique (1) dans le boitier de protection (6), étant précisé que u < 20 Pa.s.

5. Procédé conforme à l'une des revendications 1 à 4, selon lequel la masse auto-adhésive (11) présente une teneur en solides supérieure à 30 % en poids lors de l'insertion du noyau magnétique (1) dans le boitier de protection (6).

6. Procédé conforme à l'une des revendications 1 à 5,
**caractérisé en ce que**
la masse auto-adhésive (11) présente une température T_{F} de formation d'un film minimum, étant précisé que T_{F} > 0 °C.

7. Procédé conforme à l'une des revendications 1 à 6,
selon lequel
la masse auto-adhésive (11) présente une élongation à la rupture ε_{R} étant précisé que ε_{R} > 600 %.

8. Procédé conforme à l'une des revendications 1 à 7, selon lequel la masse auto-adhésive (11) présente une température de transition vitreuse Tg < - 30 °C.

9. Procédé conforme à l'une des revendications 1 à 7, selon lequel la masse auto-adhésive (11) présente une température de fusion T_{S} > 180 °C.

10. Procédé conforme à l'une des revendications 1 à 9, selon lequel la masse auto-adhésive (11) pénètre entre les couches de bande (2) du noyau magnétique (1) jusqu'à une profondeur de pénétration t < 2 mm, t < 0,5 mm ou t < 0,01 mm.

11. Procédé conforme à l'une des revendications 1 à 10, selon lequel après son application sur la paroi interne du boitier (10), la masse auto-adhésive (11) est soumise à un séchage par de l'air chaud ou à un séchage par infrarouges.

12. Procédé conforme à l'une des revendications 1 à 11, selon lequel lors de l'insertion du noyau magnétique (1) dans le boitier de protection (6) la masse auto-adhésive (11) n'est pas encore prise sous le film présent sur sa surface (12).

13. Procédé conforme à l'une des revendications 1 à 12, selon lequel avant son insertion dans le boitier de protection (6) le noyau magnétique (1) est soumis un traitement thermique, ce traitement thermique étant de préférence mis en oeuvre à champ nul, en l'absence d'un champ magnétique.

14. Procédé conforme à la revendication 13, selon lequel le traitement thermique est mis en oeuvre à une température T, étant précisé que 505 °C ≤ T ≤ 600 °C.

15. Procédé conforme à la revendication 14, selon lequel le traitement thermique est totalement ou temporairement mis en oeuvre dans un champ magnétique.
